# FASCICULE DE BREVET EUROPEEN

(11) **EP 0 569 266 B1**
(45) Date de publication et mention de la délivrance du brevet: **23.08.1995**
(21) Numéro de dépôt: 93401048.9
(22) Date de dépôt: 22.04.1993
(51) Int. Cl.: D06M 15/423, D06M 13/224, D06M 101/06

(54) **Application de diesters de polyalkylèneglycols à titre de capteurs de formaldéhyde et procédé d'ennoblissement pour l'industrie textile**
Diester von Polyalkylenglykolen sowie ihre Anwendung zum Binden von Formaldehyd und Verfahren zur Veredlung in der Textilindustrie
Application of diesters of polyalkylene glycols as formaldehyde scavengers and process of finishing the textile industry

(30) Priorité: 07.05.1992 FR 9205653
(43) Date de publication de la demande: 10.11.1993
(73) Titulaire: SOCIETE FRANCAISE HOECHST, 92800 Puteaux (FR)
(72) Inventeur: Wilhelm, Didier, F-92130 Issy les Moulineaux (FR); Gelabert, Antonio, F-95570 Bouffemont-Moisselles (FR)
(74) Mandataire: Rinuy, Santarelli

(56) Documents cités:
- WO-A-88/09323
- WPI, FILE SUPPLIER, DERWENT PUBLICATIONS LTD.; LONDON, GB.; AN=74-27755V & JP- A-48 085 741 (NIPPON SYNTHETIC CHEM. INC.) 13-11-1973

## Description

La présente invention concerne l'application de diesters de polyalkylèneglycols à titre de capteurs de formaldéhyde et un procédé d'ennoblissement pour l'industrie textile.

Le formaldéhyde est largement utilisé dans la préparation de résines aminoplastes diverses, notamment pour l'obtention de résines destinées à l'ennoblissement des fibres textiles telles que les résines urées-glyoxal-formaldéhyde. Malgré le soin apporté à leur préparation, ces résines contiennent très souvent de faibles traces de formaldéhyde et, sous certaines conditions, notamment lors de leur application sur les tissus, elles libèrent du formaldéhyde. Or, le formaldéhyde est un gaz d'odeur piquante, très pénétrante, peu agréable ; aussi a-t-on cherché très tôt divers moyens pour le fixer et/ou (imiter son dégagement. Ainsi, comme capteur de formaldéhyde, il a été proposé divers carbonylés possédant en position alpha un groupe méthyle ou méthylène tels que l'acétaldéhyde, l'acétone, l'acétylacétone, des esters éther de l'acide acétylacétique et même plus généralement des composés de méthylène actif comme les nitroalcanes, les malonates de dialcanol (FR-A-989465 et FR-A-2575754, EP-A-2596, GB-A-2058099, brevet polonais PL-A-72885, JP-B-48-17755, WO-A-88/09323 et C.TOMASINO et al, Textile Chemists and Colorists, 1984, 16, (12), 33-38).

En particulier, WO-A-88/09323 décrit un procédé selon la partié pré-charactérisante de la revendication 6, le capteur de formaldéhyde étant l'acétoacétate de 2-hydroxyéthoxyéthyle ou le malonate de di(2-hydroxy-éthoxy-éthyle).

Toutefois, ces divers produits quoique actifs, ne donnent pas entière satisfaction à l'homme du métier.

Or, la demanderesse a découvert avec étonnement que certains diesters des polyalkylèneglycols avec l'acide di- ou triacétique présentent d'excellentes propriétés pour capter le formaldéhyde présent dans les tissus à base de fibres cellulosiques ennoblis avec des résines aminoplastes contenant à l'état libre ou combine du formaldéhyde.

C'est pourquoi la présente invention a pour objet l'utilisation des produits de formule (I)
dans laquelle R représente un groupement acétoacétyle ou dioxo-3,5 hexanoyle, R₁ représente un atome d'hydrogène ou un radical méthyle , m est égal à 1, 2, 3 ou 4, et n est soit égal à 1 lorsque R₁ représente un radical méthyle, soit égal à 1, 2, 3 lorsque R₁ représente un atome d'hydrogène, à titre de capteurs de formaldéhyde.

L'invention a plus particulièrement pour objet, l'utilisation à titre de capteurs de formaldéhyde, des produits tels que définis ci-dessus, caractérisés en ce que dans la formule (I), R et R₁ ont la signification donnée précédemment, n est égal à 1 et m est égal à 1 ou 2.

Parmi ces derniers produits, l'on peut utiliser notamment à titre de capteurs de formaldéhyde, les produits de formule générale (I) ci-dessus, caractérisés en ce que R représente le groupement acétoacétyle, R₁ représente un atome d'hydrogène ou un radical méthyle, n est égal à 1 et m est égal à 1 ou 2.

Parmi ces derniers produits, on peut citer plus particulièrement :
- le bis(acétoacétate) d'éthylène,
- le bis(acétoacétate) d'oxydiéthylène.

Les diesters de l'éthylèneglycol, du diéthylèneglycol, et du butanediol-1,4 avec l'acide acétoacétique (acide diacétique) sont connus : Beil.III, 4ème supplément, page 1543 et T.R.PATTERSON et al, J.Amer.Chem. Soc., 1959, 81, 4213-17. Ils peuvent être préparés notamment selon les méthodes décrites par R.J CLEMENS,Chem. Rev., 1986, 86, 250 et J.Org.chem., 1985, 50, 2431-35. Plus généralement, les diesters des polyalkylèneglycols de formule générale (II)
dans laquelle R₁, m et n ont la signification donnée précédemment, avec les acides acétylacétiques et l'acide dioxo-3,5 hexanoïque peuvent être obtenus par transestérification soit de l'acétoacétate d'éthyle, soit du dioxo-3,5 hexanoate d'éthyle avec le polyalkylèneglycol de formule (II) correspondant selon la méthode citée par T.R.PATTERSON et al (loc.citée).

Comme on l'a dit précédemment, les produits de formule (I) présentent de très intéressantes propriétés comme capteurs de formaldéhyde, et notamment, ils permettent d'abaisser très considérablement les doses de formaldéhyde libre présent et/ou libéré par les tissus à base de fibres cellulosiques, apprêtés avec des résines aminoplastes contenant à l'état libre ou combiné du formaldéhyde.

Dans leur application dans le domaine de l'ennoblissement des tissus à base de fibres cellulosiques avec des résines aminoplastes couramment utilisées pour conférer aux tissus des propriétés d'infroissabilité telles que les résines classiques urée-glyoxal-formaldéhyde, éthérifiées ou non avec un alcanol tel que le méthanol, on utilise les produits de formule (I) définie ci-dessus, en solution dans le bain d'apprêtage de préférence à la dose de 0,001 à 2 moles par litre de bain d'apprêtage (dit aussi d'ennoblissement) et l'on effectue ensuite l'apprêtage dans les conditions habituelles. Après traitement, les tissus ainsi apprêtés ne contiennent pratiquement plus de formaldéhyde libre et /ou susceptible de se libérer.

C'est pourquoi la présente demande a aussi pour objet un procédé d'ennoblissement des tissus à base de fibres cellulosiques au moyen d'une résine aminoplaste contenant à l'état libre ou combiné du formaldéhyde dans lequel on place les tissus dans un bain d'ennoblissement, caractérisé en ce que l'on utilise dans ledit- bain d'ennoblissement, à titre de capteurs de formaldéhyde, un produit de formule (I) tel que défini ci-dessus, notamment le bis(acétoacétate) d'éthylène ou le bis (acétoacétate) d'oxydiéthylène.

Les exemples suivants sont donnés à titre indicatif ; ils permettent de mieux comprendre l'invention mais ils n'en limitent pas la portée.

Sauf indications contraires, les parties et pourcentages sont donnés en poids. Le test de défroissabilité est réalisé selon la norme AATCC 66-1972, la défroissabilité est exprimée par la somme des angles de défroissement obtenus en sens chaîne et en sens trame. La résistance à la traction des échantillons, exprimée en daN, en sens chaîne plus en sens trame est réalisée selon la norme AFNOR G 07.001. Le jaunissement des tissus, réalisé sur un appareil FIXOTEST à 185 °C pendant 30 secondes et les blancheurs, exprimées en degré Berger, sont mesurées avec un spectrophotomètre.

Les taux de formaldéhyde, exprimés en ppm, sont déterminés selon la norme AATCC 112-1984, désignée ci-après AATCC 112.

Le bis (acétoacétate) d'éthylène, a été préparé selon T.R.PATTERSON et al (loc. citée). Il se présente sous la forme d'un liquide présentant un point d'ébullition sous 0,7 mbar de 150-152°C. Le bis (acétoacétate) d'oxydiéthylène a également été préparé selon T.R.PATTERSON et al. Il se présente sous la forme d'un liquide présentant un point d'ébullition sous 1,2 mbar de 178-180°C.

### EXEMPLES 1-4

On imprègne au foulard un tissu de popeline 100% coton, débouilli et blanchi, d'un poids d'environ 130g par mètre carré avec un taux d'exprimage de 75 % dans un bain aqueux, dont le pH est indiqué dans le tableau I, contenant en solution :
- 55g/l d'une résine commerciale vendue par la demanderesse sous la désignation ARKOFIX^{R} NFL Conc. qui est une résine urée-glyoxal-formaldéhyde faiblement éthérifiée au méthanol,
- 15 g/l d'un catalyseur commercialisé par la demanderesse sous la désignation catalyseur 3282,
- 2 g/l d'un agent mouillant : le nonylphénol éthoxylé avec 10 moles d'oxyde d'éthylène,
- 100 mmoles/l soit de bis (acétoacétate) d'éthylène (exemple 1), soit de bis (acétoacétate) d'oxydiéthylène (exemple 2).

Le tissu est ensuite séché pendant 45 secondes à 120°C, puis il est soumis sur une rame de laboratoire à un traitement thermique de 35 secondes à 180°C.

On détermine ensuite sur des échantillons du tissu traité :
- la défroissabilité,
- la résistance à la traction, désignée ci-après Rt,
- la blancheur, désignée ci-après B,
- le jaunissement, désigné ci-après J,
- le taux de formaldéhyde libre, exprimé en ppm, désigné ci-après F.

Les résultats obtenus sont donnés dans le tableau I en comparaison avec un tissu non traité (exemple 3) et un tissu traité de manière conventionnelle en l'absence d'un capteur de formaldéhyde (exemple 4).

L'examen du tableau I permet de constater que les tissus apprêtés en présence d'un capteur de formaldéhyde selon la présente invention ne contiennent pratiquement plus de formaldéhyde.

### EXEMPLES DE COMPARAISON C1 ET C2

On reproduit l'exemple 1 en remplaçant le bis (acétoacétate) d'éthylène par 200 mmoles par litre de bain d'acétoacétate de 2-hydroxy-éthoxyéthyle préparé selon l'exemple 1 de WO-A-88/09323 (exemple C1).

De même, on reproduit l'exemple 1 en remplaçant le bis (acétoacétate) d'éthylène par 200 mmoles par litre de bain de malonate de di(2-hydroxy-ethoxyéthyle) préparé selon l'exemple 2 de WO-A-88/09323 (exemple C2).

Les résultats obtenus dans ces deux exemples de comparaison sont donné dans le tableau I. On constate que les produits selon la présente invention donnent de bien meilleurs résultats en ce qui concerne les taux de formaldéhyde dosés sur les tissus ainsi traités.

## Revendications

1. Utilisation des produits de formule (I) dans laquelle R représente un groupement acétoacétyle ou dioxo-3,5 hexanoyle, R₁ représente un atome d'hydrogène ou un radical méthyle, m est égal à 1, 2, 3 ou 4 et n est soit égal à 1 lorsque R₁ représente un radical méthyle soit égal à 1, 2 ou 3 lorsque R₁ représente un atome d'hydrogène, à titre de capteurs de formaldéhyde.

2. Utilisation selon la revendication 1, caractérisée en ce que l'on utilise des produits de formule (I) dans laquelle R représente un groupement acétoacétyle ou dioxo-3,5 hexanoyle, R₁ représente un atome d'hydrogène ou un radical méthyle, m est égal à 1 ou 2 et n est égal à 1.

3. Utilisation selon la revendication 2, caractérisée en ce que l'on utilise des produits de formule (I) dans laquelle R représente le groupement acétoacétyle, R₁ représente un atome d'hydrogène ou un radical méthyle, m est égal à 1 ou 2 et n est égal à 1.

4. Utilisation du bis (acétoacétate) d'éthylène à titre de capteur de formaldéhyde.

5. Utilisation du bis (acétoacétate) d'oxydiéthylène à titre de capteur de formaldéhyde.

6. Procédé d'ennoblissement des tissus à base de fibres cellulosiques au moyen d'une résine aminoplaste contenant à l'état libre ou combiné du formaldéhyde dans lequel on place les tissus dans un bain d'ennoblissement comprenant un capteur de formaldéhyde, caractérisé en ce que l'on utilise dans ledit bain d'ennoblissement, à titre de capteur de formaldéhyde, un produit selon l'une quelconque des revendications 1 à 5.

7. Procédé selon la revendication 6, caractérisé en ce que l'on utilise de 0,001 à 2 moles par litre de bain d'ennoblissement, à titre de capteur de formaldéhyde, d'un produit selon l'une quelconque des revendications 1 à 5.

8. Procédé selon la revendication 7, caractérisé en ce que l'on utilise, à titre de capteur de formaldéhyde, le bis (acétoacétate) d'éthylène.

9. Procédé selon la revendication 7, caractérisé en ce que l'on utilise, à titre de capteur de formaldéhyde, le bis (acétoacétate) d'oxydiéthylène.

## Claims

1. Use of products of formula (I): in which R represents an acetoacetyl or 3,5-dioxo hexanoyl group, R₁ represents a hydrogen atom or a methyl radical, m is equal to 1, 2, 3 or 4 and n is either equal to 1 when R₁ represents a methyl radical or equal to 1, 2 or 3 when R₁ represents a hydrogen atom, as formaldehyde collectors.

2. Use according to claim 1, characterized in that products of formula (I) are used in which R represents an acetoacetyl or 3,5-dioxo hexanoyl group, R₁ represents a hydrogen atom or a methyl radical, m is equal to 1 or 2 and n is equal to 1.

3. Use according to claim 2, characterized in that products of formula (I) are used in which R represents the acetoacetyl group, R₁ represents a hydrogen atom or a methyl radical, m is equal to 1 or 2 and n is equal to 1.

4. Use of ethylene bis (acetoacetate) as a formaldehyde collector.

5. Use of oxydiethylene bis (acetoacetate) as a formaldehyde collector.

6. Finishing process for fabrics based on cellulose fibres using an aminoplastic resin containing formaldehyde in the free or combined state in which the fabrics are placed in a finishing bath containing a formaldehyde collector, characterized in that a product according to any one of claims 1 to 5 is used as the formaldehyde collector in the said finishing bath.

7. Process according to claim 6, characterized in that 0.001 to 2 moles of a product according to any one of claims 1 to 5 is used as the formaldehyde collector per litre of finishing bath.

8. Process according to claim 7, characterized in that ethylene bis (acetoacetate) is used as the formaldehyde collector.

9. Process according to claim 7, characterized in that oxydiethylene bis (acetoacetate) is used as the formaldehyde collector.

## Patentansprüche

1. Verwendung von Produkten der Formel (I) worin R eine Acetoacetyl- oder 3,5-Dioxohexanoylgruppe bedeutet, R₁ ein Wasserstoffatom oder einen Methylrest bedeutet, m = 1, 2, 3 oder 4 ist und n entweder = 1 ist, wenn R₁ für einen Methylrest steht, oder = 1, 2 oder 3 ist, wenn R₁ für ein Wasserstoffatom steht, als Mittel zum Binden von Formaldehyd (Formaldehydfänger).

2. Verwendung nach Anspruch 1, dadurch gekennzeichnet, daß man Produkte der Formel (I) verwendet, in welchen R eine Acetoacetyl- oder 3,5-Dioxohexanoylgruppe bedeutet, R₁ ein Wasserstoffatom oder einen Methylrest bedeutet, m = 1 oder 2 ist und n = 1 ist.

3. Verwendung nach Anspruch 2, dadurch gekennzeichnet, daß man Produkte der Formel (I) verwendet, in welchen R eine Acetoacetylgruppe bedeutet, R₁ ein Wasserstoffatom oder einen Methylrest bedeutet, m = 1 oder 2 ist und n = 1 ist.

4. Verwendung von Ethylen-bis-(acetoacetat) als Mittel zum Binden von Formaldehyd.

5. Verwendung von Oxydiethylen-bis-(acetoacetat) als Mittel zum Binden von Formaldehyd.

6. Verfahren zur Veredelung von Textilgeweben auf der Basis von Cellulosefasern mittels eines Aminoplastharzes das Formaldehyd in freier oder gebundener Form enthält, bei welchem man die Gewebe in ein Veredelungsbad gibt, das ein Mittel zum Binden von Formaldehyd umfaßt, dadurch gekennzeichnet, daß man in diesem Veredlungsbad als Mittel zum Binden von Formaldehyd ein Produkt nach einem der Ansprüche 1 bis 5 verwendet.

7. Verfahren nach Anspruch 6, dadurch gekennzeichnet, daß man als Mittel zum Binden von Formaldehyd 0,001 bis 2 Mol/l Veredelungsbad eines Produktes nach einem der Ansprüche 1 bis 5 verwendet.

8. Verfahren nach Anspruch 7, dadurch gekennzeichnet, daß man als Mittel zum Binden von Formaldehyd Ethylen-bis(acetoacetat) verwendet.

9. Verfahren nach Anspruch 7, dadurch gekennzeichnet, daß man als Mittel zum Binden von Formaldehyd Oxydiethylen-bis-(acetoacetat) verwendet.
